# EUROPÄISCHE PATENTSCHRIFT

(11) **EP 2 253 751 B1**
(45) Veröffentlichungstag und Bekanntmachung des Hinweises auf die Patenterteilung: **17.09.2014**
(21) Anmeldenummer: 10162672.9
(22) Anmeldetag: 12.05.2010
(51) Int. Cl.: D04B 1/12

(54) **Verfahren zur Herstellung eines Matratzenbezugsstoffes mit Faserpelz, sowie Matratzenbezugsstoff mit Faserpelz**
Method for producing a mattress lining with fibre fleece and mattress lining with fibre fleece
Procédé de fabrication d'une matière de revêtement de matelas avec de la fourrure polaire, et matière de revêtement de matelas avec de la fourrure polaire

(30) Priorität: 15.05.2009 EP 09160391
(43) Veröffentlichungstag der Anmeldung: 24.11.2010
(73) Patentinhaber: Mattes & Ammann GmbH & Co. KG, 72469 Messstetten (Tieringen) (DE)
(72) Erfinder: Larsén, Christoph, Sven, 72469 Meßstetten - Tieringen (DE)
(74) Vertreter: Raffay & Fleck

(56) Entgegenhaltungen:
- DE-A1- 2 134 753
- DE-U1-202009 007 561
- US-A- 4 199 633

## Beschreibung

### Technisches Gebiet

Die vorliegende Erfindung betrifft ein Verfahren zur Herstellung eines Matratzenbezugsstoffs nach dem Oberbegriff des Anspruchs 1 sowie einen solchen Matratzenbezugsstoff nach dem Oberbegriff des Anspruchs 10.

### Stand der Technik

Derartige Matratzenbezugsstoffe sind aus dem Stand der Technik in unterschiedlichsten Verfahrensweisen und Ausführungsformen bekannt, so z. B. aus der DE 2134 753 A1 und aus der US 4 199 633 A, die mit eingestricktem Füllfaden arbeitet. Aus wirtschaftlichen Gründen ist es einerseits sinnvoll, das Warengewicht solcher Matratzenbezugsstoffe möglichst gering zu halten, damit die Ware leicht und kostengünstig in der Herstellung ist, andererseits ist es jedoch wünschenswert, auch bei leichten und kostengünstigen Matratzenbezugsstoffen trotzdem eine ansprechende Haptik sowie eine gewisse Stoffdicke und Isolierung zu erreichen.

### Darstellung der Erfindung

Aufgabe der vorliegenden Erfindung ist es somit ein Verfahren zur Herstellung eines Matratzenbezugsstoffs sowie einen Matratzenbezugsstoff anzugeben, der durch ein kostengünstiges Verfahren herstellbar und leicht ist, dabei jedoch eine ansprechende Haptik aufweist, wertig aussieht, weich ist und isolierende Wirkung aufweist.

Ein solcher Matratzenbezugsstoff kann durch ein erfindungsgemäßes Verfahren gemäß Anspruch 1 hergestellt werden. Diese Eigenschaften weist auch der erfindungsgemäße Matratzenbezugsstoff gemäß Anspruch 10 auf. Die abhängigen Unteransprüche 2 bis 9 und 1 bis 15 geben vorteilhafte Weiterbildungen an.

Erfindungsgemäß wird durch das Verfahren gemäß Anspruch 1 durch Wirken oder Stricken eine zweiflächige Maschenware in Form eines Doppeltuches hergestellt. Zusammen mit dem durch das Aufrauen des Füllfadens entstandenen Faserpelz führt dieses zu einer deutlich voluminöseren Matratzenbezugsqualität, die die Haptik deutlich verbessert, wertiger und reicher wirkt und aussieht und gleichzeitig eine besondere Weichheit und eine isolierende Wirkung aufweist, jedoch trotzdem "federleicht" ist, was die Benutzung, das Waschen und die Wertigkeit weiter erhöht. Ein ähnlicher, wenn auch nicht ganz so stark ausgebildeter Effekt kann, was ebenfalls eine Erfindung darstellt, auch erzielt werden, indem die stricktechnische Rückseite gegenüber der stricktechnischen Vorderseite bindungstechnisch ausgedünnt ist. Das bindungstechnische Ausdünnen zeigt sich in einer geringeren Maschenanzahl auf der Rückseite und kann entweder dadurch erreicht werden, dass einige Nadeln, die normalerweise zur Bildung der Maschen der Rückseite vorgesehen sind (Nadeln der Rippscheibe), den Faden nicht erfassen (Flottung) und somit keine Maschen abbinden oder dass solche Nadeln vollständig gezogen werden und somit keine Maschen ausbilden können. Letzteres hat den Vorteil, dass die Fehleranfälligkeit der Maschine dadurch reduziert wird. Vorteilhafterweise werden in einer solchen Ausbildung die Nadeln regelmäßig gezogen. Insbesondere kann zur Ausbildung der Rückseite jede zweite, dritte, vierte, fünfte, sechste oder siebte Nadel auf der Rippscheibe gezogen werden.

Gängige Strickmaschinen für Matratzenstoffe können auf der Vorderseite und der Rückseite je bis zu 3000 Maschen pro Maschenreihe ausbilden. Durch das Ziehen der Nadeln auf der Rückseite/Rippscheibe reduziert sich die Maschenzahl entsprechend. Zieht man beispielsweise jede 2. Nadel auf der Rückseite, so können auf der Vorderseite bis zu 3000 Maschen pro Maschenreihe entstehen und auf der Rückseite bis zu 1500.

Besonders vorteilhaft ist es, wenn diese beiden Erfindungen gemäß Anspruch 2 miteinander kombiniert werden und beim Stricken der stricktechnischen Rückseite eine geringere Bindungsanzahl im Vergleich zu stricktechnischen Vorderseite ausgebildet wird und dort auch nicht geflottet wird.

Dabei ist es besonders vorteilhaft, wenn die Vorderseite vollständig ausgebildet wird, also jede Nadel eine Masche abbildet, also keine Nadeln im Zylinder gezogen sind.

Vorteilhafterweise können sowohl in der Kombination der Erfindung, als auch bei ihrem alleinigen Einsatz so viele Nadeln in der Rippscheibe keine Maschen abbilden, dass bei 50 bis 160 Maschen in der Maschenreihe auf der Vorderseite die Rückseite lediglich 10 bis 70 Maschen aufweist, insbesondere ein Verhältnis von 96 zu 33 Maschen pro Maschenreihe gewählt wird. Vorteilhafterweise weist die Rückseite, gemessen ohne Füllfaden, 10 bis 40 Gew.%, insbesondere 28 Gew.% des Gesamtgewichts, gemessen ohne Füllfaden, auf.

Vorteilhafterweise werden gemäß Anspruch 3 die Maschen der Vorderseite durch rechts, rechts Maschen gebildet. Durch die Wahl von rechts, rechts Maschen ist es besonders einfach, die Vorderseite beim Aufrauen unversehrt zu lassen.

Bevorzugt wird gemäß Anspruch 4 das Aufrauen so durchgeführt, dass die Vorderseite unversehrt gelassen wird. Dies ist besonders einfach möglich, wenn gemäß Anspruch 3 die Vorderseite durch rechts, rechts Maschen gebildet wurde.

Von besonderem Vorteil ist es, wenn die Aufrauung so durchgeführt wird, dass der Faserpelz eine Dicke von 3 mm bis 5 cm aufweist. Dies hat sich zur Bildung einer guten Wärmeisolation und einer ansprechenden Haptik als besonders vorteilhaft herausgestellt.

Gemäß Anspruch 6 werden beim Aufrauen vorteilhafter Weise auch die Maschen der Rückseite zur Bildung des Faserpelzes verwendet. Dies bedeutet, dass auch der Faden bzw. der Fadenteil oder die Fadenteile, die die Maschen der Rückseite bilden, aufgeraut bzw. teilweise oder ganz zerstört werden und so Teil des Faserpelzes werden, diesen also gemeinsam mit dem aufgerauten Füllfaden ausbilden.

Durch diese Maßnahme kann bei geringem Gewicht ein besonders dichter und dicker Faserpelz erzeugt werden.

Auch ist dann ein Aufrauen besonders einfach durchzuführen, da nicht darauf geachtet werden muss, dass die Maschen der Rückseite nicht verletzt werden.

Vorteilhafterweise wird gemäß Anspruch 7 im Verfahren ein Füllfaden verwendet, der einen Titer zwischen 330 dtex und 2.500 dtex aufweist. Unter dtex eine Maßeinheit zur Angabe der Garnstärke bzw. Garnfeinheit bzw. Garnlauflänge bzw. der Faserfeinheit eines Garnes, eines Filaments bzw. einer Faser zu verstehen. Gemessen wird die Masse in Gramm pro Kilometer Länge als tex. Unter dtex wird ein Dezitex verstanden. Ein Faden, der 1 Gramm pro 1.000 Meter wiegt weist ein tex auf. Ein Faden der ein dtex wiegt, weist 1 Gramm pro 10 Kilometer auf.

Derartige Füllfäden haben sich als besonders vorteilhaft zur Ausbildung eines ansprechenden und isolierenden Faserpelz herausgestellt.

Im Übrigen eignen sich auch andere Fasern, beispielsweise auch mit einem dtex-Wert von unter 167. Je mehr Kapillaren der Füllfaden aufweist, umso besser ist jedoch eine Rauung durchführbar. Er sollte daher vorteilhafter Weise mindestens 30 Kapillaren aufweisen.

Der Faserpelz bzw. die Faserpelzdicke und Dichte kann durch Wahl des Titers, der Kapillaranzahl, der Anzahl der Rauung und der Rauenergie beim Aufrauen sowie der Raugeschwindigkeit bestimmt und entsprechend den Anforderungen ausgeprägt werden. Vorteilhafterweise wird gemäß Anspruch 8 mit mindestens zwei Rauungen gearbeitet, also der Stoff mindestens zweimal geraut, wobei vorteilhafter Weise die Rauungen einmal in Strichrichtung und einmal gegen die Strichrichtung durchgeführt wird. Werden mehrere Rauungen eingesetzt, ist es besonders vorteilhaft, diese abwechselnd in und gegen Strichrichtung durchzuführen. Dadurch kann ein besonders stabiler, dichter und dicker Faserpelz erzeug werden.

Vorteilhafterweise werden die Rauungen durch 1 bis 10 Raupassagen einer Raumaschine mit 10 bis 150 Rauwalzen durchgeführt. Dies bedeutet, dass eine Raumaschine mit 10 bis 150 Rauwalzen auf dem Umfang einer Walzenhalterung 1 bis 10 Mal über den Stoff geführt wird. Die Anzahl der Rauungen beträgt somit 10 bis 1.500. Dabei laufen die Rauwalzen der Raumaschine vorteilhafter Weise abwechselnd rechts und linksrum, so dass die Aufrauungen abwechseln in und gegen Strichrichtung durchgeführt werden.

Die Aufgabe der Erfindung wird ebenfalls gelöst durch einen Matratzenbezugsstoff in Form eines Vorder- und Rückseite umfassenden Doppeltuchs mit Füllfaden, wobei der eingelegte Füllfaden auf der Rückseite einen Faserpelz ausbildet. Ebenfalls stellt sich ein Matratzenbezugsstoff mit bindungstechnisch ausgedünnter Rückseite dar, was wie oben beschrieben erzeugt werden kann, bei dem vorteilhafter Weise jede zweite, jede dritte, jede vierte, jede fünfte, jede sechste oder jede siebte Masche der Rückseite nicht ausgebildet ist.

Gängige Strickmaschinen für Matratzenstoffe können auf der Vorderseite und der Rückseite je bis zu 3000 Maschen pro Maschenreihe ausbilden. Durch das Ziehen der Nadeln auf der Rückseite/Rippscheibe reduziert sich die Maschenzahl entsprechend. Zieht man beispielsweise jede 2. Nadel auf der Rückseite, so können auf der Vorderseite bis zu 3000 Maschen pro Maschenreihe entstehen und auf der Rückseite bis zu 1500.

Vorteilhafterweise weist er auf der Vorderseite 50 bis 160, in einer Maschenreihe und auf der Rückseite 10 bis 70 Maschen in einer Maschenreihe, insbesondere 96 zu 33 Maschen pro Maschenreihe auf.

Diese beiden Erfindungen können gemäß Anspruch 11 auch miteinander kombiniert werden. Dies bietet einen besonders leichten Matratzenbezugsstoff.

Vorteilhafterweise weist bei einem solchen Matratzenbezugsstoff mit Anspruch 10 nach Anspruch 11 die Rückseite ohne Füllfaden ein Gewichtsanteil von 10 bis 40 Gew.%, insbesondere 28 Gew.% des Gesamtgewichts, gemessen ohne Füllfaden, auf.

Mit Vorteil weist ein erfindungsgemäßer Matratzenbezugsstoff gemäß Anspruch 13 einen Faserpelz auf, der durch den Füllfaden und die rückseitigen Maschen beziehungsweise Teile dieser ausgebildet wird. Bei einem solchen Faserpelz sind die rückseitigen Maschen (teilweise) aufgelöst bzw. zerstört und bilden somit einen Teil des Faserpelzes.

Vorteilhafterweise weist der Faserpelz gemäß Anspruch 14 eine Dicke von 3 mm bis 5 cm auf.

Mit Vorteil ist der Füllfaden des Matratzenbezugsstoffs ein Faden mit einem Titer zwischen 330 dtex und 2.500 dtex. Auch andere Fäden sind prinzipiell denkbar, so beispielsweise auch Fäden unter 167 dtex. Je mehr Kapillaren der Füllfaden hat, umso ausgeprägter ist der Faserpelz möglich. Daher sollten mindestens 30 Kapillaren im Füllfaden vorhanden sein. Der gewünschte Faserpelz kann somit durch Wahl des Titers des Füllfadens, der Kapillaranzahl des Füllfadens sowie der Rauung, insbesondere der Anzahl der Raupassagen und der Rauenergie sowie der Raugeschwindigkeit wunschgemäß eingestellt werden.

Prinzipiell kann als Füllfaden jeder denkbare Faden verwendet werden. Idealerweise wird jedoch ein synthetisches Garn, Polyamid oder Polyester, verwendet, wobei auch Baumwolle grundsätzlich denkbar ist.

## Patentansprüche

1. Verfahren zum Herstellen eines Matratzenbezugsstoffes durch Wirken und/oder Stricken in Form eines Vorder- und Rückseite umfassenden Gestrickes oder Gewirkes mit Füllfaden, in welchem der eingelegte Füllfaden nach dem Stricken und/oder Wirken von der Rückseite her unter Erzeugung eines Faserpelzes aufgeraut wird, **dadurch gekennzeichnet, dass** eine zweiflächige Maschenware in Form eines Doppeltuches beim Wirken oder Stricken erzeugt wird.

2. Verfahren nach Anspruch 1, wobei auf der stricktechnischen Rückseite gegenüber der Bindungsanzahl der stricktechnischen Vorderseite eine geringere Bindungsanzahl erzeugt wird.

3. Verfahren nach einem der vorstehenden Ansprüche, **dadurch gekennzeichnet, dass** die Vorderseite des Matratzenbezugsstoff durch rechts, rechts Maschen gebildet wird.

4. Verfahren nach einem der vorstehenden Ansprüche, **dadurch gekennzeichnet, dass** beim Aufrauen die Vorderseite unversehrt gelassen wird.

5. Verfahren nach einem der vorstehenden Ansprüche, **dadurch gekennzeichnet, dass** der Faserpelz soweit aufgeraut wird, bis er eine Dicke von 3 mm bis 5 cm aufweist.

6. Verfahren nach einem der vorstehenden Ansprüche, **dadurch gekennzeichnet, dass** beim Aufrauen auch die Maschen der Rückseite zur Bildung des Faserpelzes verwendet werden.

7. Verfahren nach einem der vorstehenden Ansprüche, **dadurch gekennzeichnet, dass** der Füllfaden ein Faden mit einem Titer zwischen 330 dtex und 2500 dtex aufweist.

8. Verfahren nach einem der vorstehenden Ansprüche **dadurch gekennzeichnet, dass** mindestens 2 Rauungen durchgeführt werden und mindestens eine Rauung in Strichrichtung und eine gegen die Strichrichtung durchgeführt wird, insbesondere jeweils abwechselnd in und gegen Strichrichtung geraut wird.

9. Verfahren nach einem der vorstehenden Ansprüche, **dadurch gekennzeichnet, dass** die Aufrauhung durch 1 bis 10 Raupassagen einer Raumaschinen mit 10 bis 150 Rauwalzen durchgeführt wird.

10. Matratzenbezugsstoff in Form eines Vorder- und Rückseite umfassenden Gewirkes oder Gestrickes mit Füllfaden, in welchem der eingelegte Füllfaden auf der Rückseite einen Faserpelz ausbildet, **dadurch gekennzeichnet, dass** eine zweiflächige Ware in Form eines Doppeltuches den Matratzenbezugsstoff bildet.

11. Matratzenbezugsstoff nach Anspruch 10, **dadurch gekennzeichnet, dass** der Matratzenbezugsstoff eine im Vergleich zur Vorderseite bindungstechnisch ausgedünnte Rückseite aufweist.

12. Matratzenbezugsstoff nach Anspruch 11, **dadurch gekennzeichnet, dass** die Rückseite ohne Füllfaden 10-40 Gew.%, insbesondere 28 Gew.% des Gesamtgewichts ohne Füllfaden bildet.

13. Matratzenbezugsstoff nach einem der Ansprüche 10 bis 12, **dadurch gekennzeichnet, dass** der Faserpelz durch den Füllfaden und die rückseitigen Maschen ausgebildet wird.

14. Matratzenbezugsstoff nach einem der Ansprüche 10 bis 13, **dadurch gekennzeichnet, dass** der Faserpelz 3mm - 5cm dick ist.

15. Matratzenbezugsstoff nach einem der Ansprüche 10 bis 14, **dadurch gekennzeichnet, dass** der Füllfaden ein Faden mit einem Titer zwischen 330 dtex und 2500 dtex aufweist.

## Claims

1. A method for manufacturing a mattress lining material by weaving and/or knitting in the form of a woven or machine-knitt fabric comprising a front face and a back face with a filling thread, In which the inlaid filling thread is roughened after knitting and/or weaving from the back side by generating a polar fleece, **characterised in that** a double-sided knitted fabric in the form of a double cloth is obtained during the weaving or knitting process.

2. The method of claim 1, wherein the binding number is smaller on the knitting-based back face than that of the knitting-based front face.

3. The method according to one of the previous claims, **characterised in that** the front face of the mattress lining material consists of reversible meshes.

4. The method according to one of the previous claims, **characterised in that** the front face is left unscathed when roughening.

5. The method according to one of the previous claims, **characterised in that** the fleece is roughened until it has a thickness of 3 mm to 5 cm.

6. The method according to one of the previous claims, **characterised in that** also the meshes of the back face are used for forming the fleece when roughening.

7. The method according to one of the previous claims, **characterised in that** the filling thread has a thread with a titer between 330 dtex and 2500 dtex.

8. The method according to one of the previous claims, **characterised in that** least two roughenings are conducted and at least one roughening is carried out in the knitting direction and one against the knitting direction, in particular respectively alternately in the knitting direction and against the knitting direction.

9. The method according to one of the previous claims, **characterised in that** the roughening process consists of 1 to 19 roughening passes of a roughening machine with 10 to 150 roughening rolls.

10. A mattress lining material in the form of a knitted or crocheted fabric comprising a front face and a back face with a filling thread, in which the inlaid filling thread on the back face constitutes a polar fleece, **characterised in that** a dihedral fabric in the form of a double cloth forms the mattress lining material.

11. A mattress lining material according to claim 10, **characterised in that** the mattress lining material has a back face, which is thinned out by bonding techniques in comparison with the front face.

12. A mattress lining material according to claim 11, **characterised in that** the back face without filling thread forms 10 - 40 % weight, in particular 28 % weight of the whole weight without filling thread.

13. A mattress lining material according to one of the claims 10 to 12, **characterised in that** the polar fleece consists of the filling thread and the back meshes.

14. A mattress lining material according to one of the claims 10 to 13, **characterised in that** the polar fleece is 3 mm to 5 cm thick.

15. A mattress lining material according to one of the claims 10 to 14, **characterised in that** the filling thread has a thread with a titer between 330 dtex and 2500 dtex.

## Revendications

1. Procédé de fabrication d'un matériau de revêtement de matelas par crochetage et/ou tricotage sous forme d'un tissu tricoté ou crocheté comprenant un recto et un verso avec fil de fourrure, dans lequel le fil de fourrure inséré est rugosifié après tricotage et/ou crochetage en partant du recto en produisant une fourrure polaire, **caractérisé en ce que** l'on obtient un tissu à mailles double face sous forme de tissu double pendant le crochetage ou le tricotage.

2. Procédé selon la revendication 1, où le nombre de liaisons sur le recto obtenu par tricotage est plus petit que le nombre de liaisons du verso obtenu par tricotage.

3. Procédé selon l'une des revendications précédentes, **caractérisé en ce que** le verso du matériau de revêtement de matelas est constitué de mailles réversibles.

4. Procédé selon l'une des revendications précédentes, **caractérisé en ce que** le verso est laissé intact pendant la rugosification.

5. Procédé selon l'une des revendications précédentes, **caractérisé en ce que** la fourrure polaire est rugosifiée jusqu'à ce qu'elle présente une épaisseur de 3 mm à 5 cm.

6. Procédé selon l'une des revendications précédentes, **caractérisé en ce que** l'on utilise les mailles du recto pour constituer la fourrure polaire pendant la rugosification.

7. Procédé selon l'une des revendications précédentes, **caractérisé en ce que** le fil de fourrure comprend un fil d'un titre compris entre 330 dtex et 2500 dtex.

8. Procédé selon l'une des revendications précédentes, **caractérisé en ce que** l'on réalise au moins 2 rugosifications et que l'on effectue au moins une rugosification dans le sens du tricotage et une dans le sens opposé au sens de tricotage, en particulier de manière alternée dans le sens du tricotage et dans le sens opposé au tricotage.

9. Procédé selon l'une des revendications précédentes, **caractérisé en ce que** l'on réalise la rugosification par 1 à 10 passages de rugosification d'une machine à rugosifier avec 10 à 150 rouleaux de rugosification.

10. Matériau de revêtement de matelas sous forme de tissage ou de tricot comprenant un verso et un recto avec un fil de fourrure, dans lequel le fil de fourrure inséré sur le recto constitue une fourrure polaire, **caractérisé en ce qu'**un tissu double face sous forme de tissu double constitue le matériau de revêtement de matelas.

11. Matériau de revêtement de matelas selon la revendication 10, **caractérisé en ce que** le matériau de revêtement de matelas présente un recto réduit par rapport au verso par une technique de liaison.

12. Matériau de revêtement de matelas selon la revendication 11, **caractérisé en ce que** le recto sans fil de fourrure constitue 10 - 40 % en poids, en particulier 28 % en poids du poids total sans fil de fourrure.

13. Matériau de revêtement de matelas selon l'une quelconque des revendications 10 à 12, **caractérisé en ce que** le fil de fourrure est constitué par le fil de fourrure et les mailles arrière.

14. Matériau de revêtement de matelas selon l'une quelconque des revendications 10 à 13, **caractérisé en ce que** la fourrure polaire fait 3 mm - 5 cm d'épaisseur.

15. Matériau de revêtement de matelas selon l'une quelconque des revendications 10 à 14, **caractérisé en ce que** le fil de fourrure comprend un fil d'un titre compris entre 330 dtex et 2500 dtex.
